# EUROPÄISCHE PATENTSCHRIFT

(11) **EP 0 343 272 B1**
(45) Veröffentlichungstag und Bekanntmachung des Hinweises auf die Patenterteilung: **05.08.1992**
(21) Anmeldenummer: 88108436.2
(22) Anmeldetag: 26.05.1988
(51) Int. Cl.: B22C 5/18, B22C 5/08

(54) **Verfahren und Vorrichtung zum Regenieren von Giessereialtsanden**
Method of and installation for regeneration of returned sand of foundry
Procédé et dispositif pour la régénération de sable décoché de fonderie

(43) Veröffentlichungstag der Anmeldung: 29.11.1989
(73) Patentinhaber: POHL GIESSEREITECHNIK, 31547 Rehburg-Loccum (DE)
(72) Erfinder: Pohl, Peter, Ing. Grad. VDG, D-3056 Rehburg-Loccum 3 (DE)
(74) Vertreter: Grünecker, Kinkeldey, Stockmair & Schwanhäusser Anwaltssozietät

(56) Entgegenhaltungen:
- EP-A- 0 265 707
- DE-A- 3 400 656
- DE-C- 3 103 030
- US-A- 4 144 088

## Beschreibung

Die Erfindung betrifft ein Verfahren zur Regenerierung von Gießereialtsanden, bei welchem die Altsande in einer ersten Stufe durch eine thermische Behandlung bei 500 bis 900 °c von allen anhaftenden kohlenstoffhaltigen Materialien befreit und anschließend einer mechanischen Reinigungsbehandlung unterworfen werden. Ein gattungsgemäßes Verfahren ist bereits aus der DE-OS 34 00 656 bekannt.

Bei diesem bekannten Verfahren, welches als kontinuierliches Verfahren ausgebildet ist, erfolgt eine Aufbereitung von Altsanden in drei aufeinanderfolgenden Stufen, nämlich einer mechanischen Vorreinigung, einer thermischen Behandlung des vorgereinigten Sandes und einer mechanischen Nachreinigung. Bei diesem bekannten Verfahren erfolgt die mechanische Nachreinigung nach Durchführen der thermischen Behandlung in einer rotierenden, zylindrischen Trommel, in welcher Schikaneeinbauten und/oder Mahlkörper, wie Kugeln oder dgl., vorgesehen sind.

Diese bekannte mechanische Nachreinigung ist insofern nachteilig, als die Verwendung einer rotierenden Trommel mit Schikaneeinbauten nicht zu einer hinreichenden Korn-an-Korn-Reibung führt, um am Sandkorn haftende Bindemittelreste (Bentonit) zu entfernen. Wird das bekannte mechanische Reinigungsverfahren mit Hilfe von Mahlkörpern durchgeführt, so wird ein hoher Anteil von Sandkörnern zerstört. Da das bekannte Verfahren kontinuierlich abläuft, läßt sich das bekannte Verfahren nicht individuell an verschiedene Verunreinigungsgrade unterschiedlicher Gießereialtsande anpassen. Im Ergebnis ist es mit Hilfe des bekannten Verfahrens nicht möglich, Altsande auf Neusandqualität zu regenerieren.

Es ist bereits bekannt, Altsande auf kontinuierliche Weise mittels verdichteter Luft in einem Rohr zu beschleunigen und gegen eine Prallplatte zu schleudern. Dabei werden Sandgeschwindigkeiten von über 20 m/s benutzt, wodurch bis zu 25 % des behandelten Sandes zertrümmert werden.

Es ist auch bereits bekannt, Altsande kontinuierlich einer Naßregenerierung zu unterziehen, wobei der Altsand mit Wasser behandelt wird, so daß Kohlenstoff- und Tonteilchen durch Bewegung des Sandes im Wasser abgelöst werden. Das Entsorgungsprodukt ist ein feuchter Schlamm, der bis zu 50 % Kohlenwasserstoffe enthält. Bei diesem Verfahren ist die Entsorgung des Waschwassers aus Umweltschutzgründen problematisch, und ist zudem die Weiterverwendung des anfallenden Entsorgungsproduktes nicht gesichert.

In diesem Zusammenhang sei darauf verwiesen, daß vom im Jahre 1987 in Kraft getretenen Abfallbeseitigungsgesetz gefordert wird, daß Gießereialtsande wieder aufbereitet und dem Produktionsprozeß erneut zugeführt werden sollen, da die bisherige Praxis, Altsande auf Deponien abzulagern, in Zukunft nicht mehr zulässig sein wird.

Die bisher vorgeschlagenen Maßnahmen zur Regenerierung von Gießereialtsanden sind letztlich daran gescheitert, daß entweder die Umwelt unzulässig belastet wurde oder daß das beim Gießprozeß auf die Sandkornoberflächen aufgebrannte Bindemittel (Bentonit bei tongebundenen Sanden) nicht genügend entfernt werden konnte. Wie bereits erwähnt, führt das im Stand der Technik gebräuchliche Schleudern von Altsand mit hoher Geschwindigkeit gegen unbewegliche Prallflächen zu erheblichen Quarzsandzertrümmerungen von bis zu 25 %, was zu entsprechenden Sandverlusten führt.

In der Bundesrepublik Deutschland fallen jährlich ca. 2,4 Millionen t Gießereialtsande als Abfallprodukte auf Deponien an. Diese Gesamtsandmenge teilt sich auf in ca. 30 % Sand, der mit Kunstharzbindungen anfällt, und ca. 70 % Sand, der tongebunden anfällt. Die kunstharzgebundenen Sande werden bereits teilweise thermisch regeneriert, d.h., der Sand wird auf ca. 800 °C aufgeheizt, wobei die am Quarzkorn anhaftenden organischen, kohlenstoffhaltigen Produkte verbrannt werden. Die tongebundenen Sande mit Bentonit als Bindemittel fallen hauptsächlich bei den sogenannten Naßgußformsystemen an.

Der Erfindung liegt die Aufgabe zugrunde, ein gattungsgemäßes Verfahren zur Regenerierung von Gießereialtsanden so auszubilden, daß eine gründliche Aufarbeitung der Altsande auf Neusandqualität ohne nennenswerte Sandzertrümmerung möglich ist.

Ferner liegt der Erfindung die Aufgabe zugrunde, eine Vorrichtung zu schaffen, mit deren Hilfe thermisch vorbehandelte Altsande zuverlässig und schonend mechanisch gereinigt werden können.

Hinsichtlich des Verfahrens wird die der Erfindung zugrundeliegende Aufgabe durch die im Anspruch 1 angegebene Erfindung gelöst. Hinsichtlich der Vorrichtung wird die der Erfindung zugrundeliegende Aufgabe durch die im Anspruch 7 angegebene Vorrichtung gelöst.

Der mit Hilfe der Erfindung erzielbare technische Fortschritt ergibt sich in erster Linie daraus, daß der thermisch vorbehandelte Altsand nach entsprechender Vorabkühlung mechanisch chargenweise einer Reibbehandlung zugeführt wird, wobei diese mechanische Reibbehandlung mit Hilfe rotierender Reibelemente nach Zeitdauer und Intensität auf die Bedürfnisse der jeweiligen Charge abgestellt und wobei ferner dafür Sorge getragen wird, daß das Sandkorn nicht zerstort wird. Die rotierenden Reibelemente werden mit einer mittleren Umfangsgeschwindigkeit von 15 m/s durch die Sandcharge hindurchbewegt.

Dadurch, daß das erfindungsgemäße Verfahren eine chargenweise mechanische Reinigung vorsieht, kann die Reinigungsdauer und die Reinigungsintensität chargenweise unterschiedlich gesteuert werden, jeweils in Abhängigkeit vom Oolithisierungsgrad des Sandes.

Beim erfindungsgemäßen Verfahren erfolgt die mechanische Reinigung der Altsande chargenweise derart, daß durch jede Sandcharge verschleißfeste rotierend angetriebene Reibelemente hindurchbewegt werden, wobei zwischen den Sandkörnern und den Reibelementen eine Relativgeschwindigkeit auftritt, welche dazu führt, daß aufgebrannte Bindemittelreste (Bentonit) von der Sandkornoberfläche abgerieben werden. Die Geschwindigkeiten der Reibwerkzeuge und damit die vorstehend angesprochene Relativgeschwindigkeit ist jedoch so gewählt, daß die Quarzsandkörner nicht zerstört werden.

Der mit Hilfe der erfindungsgemäßen Vorrichtung erzielbare technische Fortschritt ergibt sich daraus, daß in einem für den chargenweisen Betrieb ausgelegten Behälter mechanisch angetriebene Reibelemente vorgesehen sind, welche durch die Sandcharge hindurchbewegt werden.

Bevorzugte Ausführungsformen und weitere Ausgestaltungen des erfindungsgemäßen Verfahrens ergeben sich aus den Unteransprüchen 2 mit 6. Weitere Ausgestaltungen und vorteilhafte Weiterentwicklungen der erfindungsgemäßen Vorrichtung ergeben sich aus den Unteransprüchen 8 mit 12.

Die Erfindung wird im folgenden anhand eines Ausführungsbeispieles und unter Bezug auf die Zeichnung näher beschrieben. Diese zeigt eine schematische Darstellung einer Ausführungsform der erfindungsgemäßen Vorrichtung.

Der zu reinigende Sand wird zunächst einer thermischen Behandlung bei Temperaturen von 500 bis 900 °C unterzogen, wobei die Temperaturen so gewählt werden, daß eine vollständige Entsorgung der beim Verbrennungsprozeß entstehenden Gase gewährleistet ist. Nach der thermischen Behandlung darf der behandelte Sand keine kohlenstoffhaltigen Bestandteile aufweisen, weil der nachfolgende mechanische Reinigungsschritt ansonsten beeinträchtigt werden würde.

Der mit ca. 500 bis 900 °C thermisch behandelte Sand wird anschließend vorzugsweise auf etwa 150 bis 300 °C abgekühlt, um die mechanische Sandreinigungseinrichtung zu schonen.

Dieser thermisch vorbehandelte Sand wird durch eine Zuführeinrichtung 3 in das Innere eines zylindrischen Behälters 1 eingebracht. In seiner Längsachse weist dieser Behälter eine durch eine Antriebseinrichtung (Elektromotor) 11 angetriebene Welle 5 auf, an welcher wenigstens ein Reibelement 2 in form eines Querarmes befestigt ist. Im dargestellten Ausführungsbeispiel sind drei Lagen von Querarmen übereinander an der Welle 5 vorgesehen, wobei diese Lagen relativ zueinander versetzt angeordnet sind.

Nach Einbringen einer Sandcharge durch die Zuführeinrichtung 3 wird die Welle 5 mit den daran befestigten Querarmen 2 in Rotation versetzt. Durch diese Rotationsbewegung kommt es zu einer Relativbewegung zwischen den Körnern der Sandcharge und den sich drehenden Querarmen (Reibelementen). Die Sandkörner werden durch die rotierenden Querarme beschleunigt, wobei zwischen den Sandkörnern und den Querarmen (Reibelementen) eine Relativgeschwindigkeit auftritt, welche den Abreinigungseffekt des auf die Sandkörner aufgebrannten Bindemittels (Bentonit) hervorruft. Die Zeitdauer und die Intensität der Rotation der Querarme 2 wird in Abhängigkeit vom Oolithisierungsgrad der jeweils behandelten Altsandcharge bestimmt.

Nach Abschluß der mechanischen Sandreinigung wird die aufbereitete Charge durch eine in der Außenwandung des Behälters 1 vorgesehene Entnahmeöffnung 4 ausgetragen.

Die Umfangsgeschwindigkeit der Querarme am äußersten Umfang sollte nicht weniger als 5 m/s und nicht mehr als 15 m/s betragen. Unterhalb von 5 m/s tritt kein befriedigender Abreinigungseffekt auf, und oberhalb von 15 m/s sind Beschädigungen des Quarzkornes zu befürchten. Vorzugsweise erfolgt die mechanische Sandreinigung dergestalt, daß die rotierenden Querarme (Reibelemente) an ihren freien Enden eine Umfangsgeschwindigkeit von nicht mehr als 15 m/s aufweisen, während die Umfangsgeschwindigkeit der Querarme im Bereich der Antriebswelle 5 etwa 5 m/s beträgt. Die Zeitdauer der Reinigungsbehandlung schwankt je nach Oolithisierungsgrad, beträgt jedoch maximal 10 min je Charge. Unter "mittlerer" Umfangsgeschwindigkeit wird im Rahmen dieser Erfindung die Umfangsgeschwindigkeit im Mittelabschnitt zwischen Antriebswelle und Querarm-Ende verstanden.

Wird der Altsand in der erfindungsgemäßen Vorrichtung im trockenen Zustand gerieben, so unterstützen die abgeriebenen Tonteilchen den Reinigungsprozeß. Von Zeit zu Zeit müssen diese abgeriebenen Tonteilchen jedoch aus dem Gefäß 1 entfernt werden. Zu diesem Zweck ist im Behälter 1 ein Düsenboden 7 vorgesehen, welcher den Behälter 1 in eine oberhalb des Düsenbodens liegende Sandreinigungskammer und eine unterhalb des Düsenbodens liegende Luftkammer unterteilt. Im Düsenboden 7 ist eine Vielzahl von Düsen 6 vorgesehen. Diese Düsen 6 sind so gestaltet, daß sie nicht durch Sand verstopft werden. Im dargestellten Ausführungsbeispiel sind lediglich zwei Düsen 6 im Düsenboden 7 vorgesehen. In die Luftkammer des Behälters 1 mündet eine Zuführeinrichtung 8 für Druckluft, durch welche Druckluft in die Luftkammer eingebracht wird. Im oberen Bereich des Behälters 1 ist eine Austragseinrichtung 9 für Sand und beim Reinigungsprozeß angefallene Tonteilchen (Staub) vorgesehen. An die Austragseinrichtung 9 ist eine nicht dargestellte Filtereinrichtung angeschlossen. Wird dem Behälter 1 über die Druckluftzuführeinrichtung 8 Druckluft zugeführt, welche durch die Düsen 6 in die Sandreinigungskammer des Behälters 1 eintritt, so wird im Inneren der Sandreinigungskammer ein fließbett ausgebildet, welches die Sandcharge durchlüftet und die Staubteilchen durch die Austragseinrichtung 9 austrägt.

Wird der Altsand trocken gerieben, so erhält das Quarzkorn eine leicht angerauhte Oberfläche.

Wird eine besonders glatte Quarzkornoberfläche beim regenerierten Sand gewünscht, so kann der Sand nach eine bevorzugten Ausführungsform der Erfindung durch Zufuhr von Feuchtigkeit durch eine Einrichtung 10 befeuchtet werden. Diese Einrichtung 10 mündet in das Innere der Sandreinigungskammer des Gehäuses 1. Durch Feuchtigkeitszugabe wird eine etwa 10 %ige Feuchte des Sandes herbeigeführt, und in diesem Zustand wird der Sand behandelt. Die Eigenwärme des Sandes bewirkt eine Trocknung des Sandes, da Wasser verdampft wird. Dieses Wasser kann wieder ersetzt werden. Der Trocknungsprozeß des Sandes kann dadurch beschleunigt werden, daß Warmluft aus der thermischen Regenerierungsstufe in den Behälter 1 eingeführt wird.

Da es gelegentlich erwünscht ist, den pH-Wert des regenerierten Sandes einzustellen, kann nach einer weiteren bevorzugten Ausführungsform der Erfindung säurehaltiges bzw. alkalihaltiges Wasser in den Behälter 1 eingeführt werden.

Sowohl bei trockner Arbeitsweise als auch bei feuchter Arbeitsweise ist die erfindungsgemäße Vorrichtung geeignet, um wasserglasgebundene bzw. Wasserglas-Ester-gebundene Altsande zu Neusandqualität aufzuarbeiten. Es versteht sich, daß bei den wasserglasgebundenen Sanden der Altsand nicht bei Temperaturen bis zu 800 °C vorbehandelt zu werden braucht. Grundsätzlich kann, sofern sich noch Staubpartikel im regenerierten Sand befinden, das Regenerat z.B. durch Sichtung im Sichter oder im Wirbelbett nachbehandelt werden.

## Patentansprüche

1. Verfahren zur Regenerierung von Gießereialtsanden, bei welchem die Altsande in einer ersten Stufe durch eine thermische Behandlung von allen anhaftenden kohlenstoffhaltigen Materialien befreit und anschließend einer mechanischen Reinigung unterworfen werden und wobei, die thermische Behandlung bei 500 - 900 °C erfolgt und die mechanische Reinigung der Altsande chargenweise erfolgt, indem durch jede Sandcharge verschleißfeste rotierende Reibelemente (2) mit einer mittleren Umfangsgeschwindigkeit von 15 m/s durch die Sandcharge hindurchbewegt werden, wobei Zeitdauer und Intensität der Hindurchbewegung in Abhängigkeit vom Oolithisierungsgrad der Sandcharge so gewählt werden, daß das Sandkorn nicht zerstört wird.

2. Verfahren nach Anspruch 1, dadurch gekennzeichnet, daß die mechanische Reinigung im trockenen Zustand der Sandcharge erfolgt und daß die bei dieser Reinigung vom Sand abgeriebenen Teilchen von Zeit zu Zeit mit Hilfe von Druckluft entfernt werden.

3. Verfahren nach Anspruch 1, dadurch gekennzeichnet, daß die mechanische Reinigung im angefeuchteten Zustand der Sandcharge erfolgt.

4. Verfahren nach Anspruch 3, dadurch gekennzeichnet, daß zum Trocknen der angefeuchteten Sandcharge Warmluft aus der thermischen Behandlungsstufe verwendet wird.

5. Verfahren nach Anspruch 3 oder 4, dadurch gekennzeichnet, daß der pH-Wert der Sandcharge durch Zugabe von säure- oder alkalihaltigem Wasser eingestellt wird.

6. Verfahren nach einem der Ansprüche 1 bis 6, dadurch gekennzeichnet, daß das mechanische Reinigen eine Sandcharge in einem Zeitraum von maximal 10 Minuten erfolgt.

7. Vorrichtung zum Dürchführen des Verfahrens nach Anspruch 1 mit einem zylindrischen Reinigungsbehälter (1) und einer Einrichtung zur thermischen Behandlung des setsandes
dadurch **gekennzeichnet,**
daß in dem zylindrischen Behälter (1) rotierend angetriebene Reibelemente (2) aus einem verschleißbeständigen Werkstoff vorgesehen sind und daß Einrichtungen (3) zum chargenweisen Befüllen des Behälters mit Altsand sowie Einrichtungen (4) zum Austragen des gereinigten Sandes aus dem Behälter (1) vorgesehen sind.

8. Vorrichtung nach Anspruch 7, dadurch gekennzeichnet, daß die Reibelemente (2) als Querarme ausgebildet sind, die an einer sich in der Längsachse des Behälters (1) erstreckenden angetriebenen Welle (5) befestigt sind.

9. Vorrichtung nach Anspruch 8, dadurch gekennzeichnet, daß eine Vielzahl von Querarmen (2) in mehreren Lagen übereinander an der Welle (5) vorgesehen ist.

10. Vorrichtung nach einem der Ansprüche 7 bis 9, dadurch gekennzeichnet, daß im unteren Bereich des Behälters (1) ein eine Vielzahl von Düsen (6) aufweisender Düsenboden (7) vorgesehen ist, der den Behälter (1) in eine unterhalb des Düsenbodens (7) angeordnete Luftkammer und eine oberhalb des Düsenbodens (7) angeordnete Sandreinigungskammer unterteilt.

11. Vorrichtung nach Anspruch 10, dadurch gekennzeichnet, daß an die Luftkammer des Behälters (1) eine Zuführeinrichtung (8) für Druckluft angeschlossen ist und daß an die Sandreinigungskammer des Behälters (1) eine Einrichtung (9) zum Abführen von Luft und Staub aus dem Behälter angeschlossen ist.

12. Vorrichtung nach einem der Ansprüche 7 bis 11, dadurch gekennzeichnet, daß eine Einrichtung (10) zum Einbringen von Feuchtigkeit in den Behälter (1) vorgesehen ist.

## Claims

1. A process for reclaiming used foundry sands, in which the used sands are freed from all adhering carbon containing materials in a first step and are subjected subsequently to a mechanical cleaning treatment wherein said thermal treatment is effected at 500°C to 900°C and said mechanical cleaning treatment is carried out batch wise by moving wear resistant rotating friction elements (2) with an average circumferential speed of 15 meters per second through each sand batch, wherein the duration of time and the intensity of said passing through movement are selected as a function of the degree of oolitization of the sand batch such that the sand grain is not destroyed.

2. A process according to claim 1, **characterized in that** the mechanical cleaning is carried out in the dry condition of the sand batch and that the particles which during this cleaning are abraded from the sand are removed from time to time by means of compressed air.

3. A process according to claim 1, **characterized in that** the mechanical cleaning is carried out in the moistened condition of the sand batch.

4. A process according to claim 3, **characterized in that** hot air from the thermal treatment step is used for drying the moistened sand batch.

5. A process according to claim 3 or 4, **characterized in that** the pH value of the sand batch is adjusted by adding acid or alkali containing water.

6. A process according to one of claims 1 to 6, **characterized in that** the mechanical cleaning of a sand batch is carried out in a period of time of 10 minutes as a maximum.

7. A device for carring out the process of claim 1 comprising a cylindrical cleaning receptical (1) and a means for the thermal treatment of used sands, **characterized in that** within said cylindrical receptical (1) there are provided rotatably driven friction elements (2) made of a ware resistant material and that furthermore, means (3) are provided for the batch wise filling of said receptical with used sand as well as means (4) for discharging cleaned sand from said receptical (1).

8. A device according to claim 7, **characterized in that** the friction elements (2) are designed as horizontal arms, which are fastened to a drill shaft (5) extending in the verticle axis of said receptical (1).

9. A device according to claim 8, **characterized in that** a plurality of horizontal arms (2) are provided in several layers one upon the other on said shaft (5).

10. A device according to one of claims 7 to 9, **characterized** **in that** a nozzle bottom (7) comprising a plurality of a nozzle (6) is provided in the lower portion of said receptical (1), said nozzle bottom subdividing said receptical (1) into an air chamber exposed below said nozzle bottom (7) and a sand cleaning chamber disposed above said nozzle bottom (7).

11. A device according to claim 10, **characterized in that** a supply means (8) for compressed air is connected to said air chamber of said receptical (1) and that a means (9) for removing air and dust from said receptical is connected to the sand cleaning chamber of said receptical (1).

12. A device according to claim 7 to 11 **characterized in that** a means (10) is provided for supplying moisture to said receptical (1).

## Revendications

1. Procédé pour la régénération de sables décochés de fonderie, selon lequel, dans une première étape, les sables décochés sont libérés par un traitement thermique de toutes les matières adhérentes contenant du carbone et ensuite soumis à un nettoyage mécanique, lors de ce procédé le traitement thermique s'effectuant à une température située entre 500 et 900°C et le nettoyage mécanique des sables décochés s'effectuant par charges successives, des éléments de frottement (2) rotatifs, résistant à l'usure, passant à travers chaque charge de sables à une vitesse périphérique moyenne de 15 m/s, la durée et l'intensité de ce mouvement étant choisies en fonction du degré d'oolithisation de la charge de sable de manière telle que les grains de sable ne soient pas détruits.

2. Procédé selon la revendication 1, caractérisé par le fait que le nettoyage mécanique de la charge de sable est effectué à l'état sec et que les particules du sable abrasées lors de ce nettoyage sont éliminées de temps en temps à l'aide d'air comprimé.

3. Procédé selon la revendication 1, caractérisé par le fait que le nettoyage mécanique de la charge de sable est effectué à l'état humide.

4. Procédé selon la revendication 3, caractérisé par le fait que pour sécher la charge de sable humide, on utilise de l'air chaud prbvenant de l'étape thermique du traitement.

5. Procédé selon la revendication 3 ou 4, caractérisé par le fait que le pH de la charge de sable est réglé par addition d'eau à teneur acide ou alcaline.

6. Procédé selon l'une des revendications 1 à 6, caractérisé par le fait que le nettoyage mécanique d'une charge de sable est effectué en un laps de temps maximal de 10 minutes.

7. Dispositif pour la mise en oeuvre du procédé selon la revendication 1 comportant un récipient de nettoyage cylindrique (1) et un dispositif pour le traitement thermique du sable décoché, caractérisé par le fait qu'à l'intérieur du récipient cylindrique (1) sont prévus des éléments de frottement (2) entraînés en rotation et réalisés en un matériau résistant à l'usure, et par le fait que sont prévus des dispositifs (3) pour le remplissage du récipient de charges successives de sable décoché, ainsi que des dispositifs (4) pour l'extraction du sable nettoyé du récipient (1).

8. Dispositif selon la revendication 7, caractérisé par le fait que les éléments de frottement (2) sont réalisés sous la forme de bras transversaux qui sont fixés sur un arbre (5) actionné par un moteur, s'étendant selon l'axe longitudinal du récipient (1).

9. Dispositif selon la revendication 8, caractérisé par le fait que sont prévus sur l'arbre (5) plusieurs bras transversaux (2) superposés en plusieurs couches.

10. Dispositif selon l'une des revendications 7 à 9, caractérisé par le fait que, dans la partie inférieure du récipient (1), est prévu un fond à tuyères (7) présentant une pluralité de tuyères (6), ce fond divisant le récipient (1) en une chambre à air disposée sous le fond (7) et une chambre de nettoyage du sable disposée au-dessus du fond (7).

11. Dispositif selon la revendication 10, caractérisé par le fait qu'à la chambre à air du récipient (1) est raccordé un dispositif (8) d'alimentation en air comprimé et qu'un dispositif (9) pour l'évacuation de l'air et de la poussière du récipient est raccordé à la chambre de nettoyage du sable du récipient (1).

12. Dispositif selon l'une quelconque des revendications 7 à 11, caractérisé par le fait qu'il est prévu un dispositif (10) pour l'apport d'humidité dans le récipient (1).
